# EUROPÄISCHE PATENTSCHRIFT

(11) **EP 0 152 601 B1**
(45) Veröffentlichungstag und Bekanntmachung des Hinweises auf die Patenterteilung: **07.12.1988**
(21) Anmeldenummer: 84115513.8
(22) Anmeldetag: 15.12.1984
(51) Int. Cl.: C23C 18/34, C23C 18/40

(54) **Wässriges alkalisches Bad zur Chemischen Abscheidung von Kupfer oder Nickel**
Aqueous alcaline bath for chemically plating copper or nickel
Bain alcalin aqueux pour le dépôt chimique du cuivre ou du nickel

(30) Priorität: 04.02.1984 DE 3404270
(43) Veröffentlichungstag der Anmeldung: 28.08.1985
(73) Patentinhaber: SCHERING AKTIENGESELLSCHAFT, 13342 Berlin (DE)
(72) Erfinder: Culjkovic, Josif, Dr., D-1000 Berlin 33 (DE)

(56) Entgegenhaltungen:
- US-A- 2 935 425
- US-A- 3 095 309
- US-A- 3 268 353

## Beschreibung

Die Erfindung betrifft ein wässriges alkalisches Bad zur haftfesten chemischen Abscheidung von Kupfer auf Leiterplatten gemäss Oberbegriff des Anspruchs 1 sowie ein Verfahren zur haftfesten chemischen Abscheidung dieses Metalls gemäss Oberbegriff des Anspruchs 5.

Bäder der eingangs bezeichneten Art sind allgemein bekannt.

So beschreibt die Druckschrift US-A-3095 309 chemische Kupferplattierungslösungen, die als Komplexbildner unter anderem Mannit oder Sorbit enthalten und alkalisch sind.

Bekannte Plattierlösungen enthalten in der Regel beträchtliche Mengen an Komplexbildnern, um das Ausfällen von Metallhydroxiden zu verhindern. Das führt zwangsläufig zu einer unbefriedigenden Qualität der aus diesen Bädern abgeschiedenen Überzüge, die, je nach Badtyp, erhebliche Mengen an Verunreinigungen, wie Kohlenstoff, Stickstoff, Wasserstoff unter anderem enthalten können, welche einen entscheidenden Einfluss auf die Kristallstruktur und somit auf technologisch wichtige Eigenschaften, wie spezifische elektrische Leitfähigkeit, innere Spannung, Haftfestigkeit und Dehnbarkeit beziehungsweise Duktilität, ausüben. Dies wirkt sich zum Beispiel besonders störend bei der Herstellung von Leiterplatten aus, bei denen sich unerwünschte Blasen, Abhebungen und Risse bilden können, und zwar um so mehr, je dicker die abgeschiedene Metallschicht ist.

Die beim Betrieb der bekannten Bäder anfallenden Konzentrate beziehungsweise Spülwässer fallen überdies meist in Form von Lösungen an, die nur mit grossem technischen Aufwand entsorgt werden können, da ihre direkte Zurückführung in den Arbeitsprozess nicht ohne weiteres möglich ist.

Aufgabe der vorliegenden Erfindung ist die Schaffung eines Bades und eines Verfahrens, welche eine haftfeste chemische Abscheidung von Kupfer mit einem gegenüber den konventionell abgeschiedenen Überzügen geringeren Anteil an Verunreinigungen bei gleichzeitig technisch problemloser Rückgewinnung des eingesetzten Metalls erlauben.

Diese Aufgabe wird erfindungsgemäss durch den in den Ansprüchen gekennzeichneten Gegenstand gelöst.

Vorteilhafte Weiterbildungen sind in den Unteransprüchen beschrieben.

Aus dem erfindungsgemässen Bad können überraschenderweise Kupferüberzüge abgeschieden werden, bei denen die Summe der Verunreinigungen an Kohlenstoff, Wasserstoff und Stickstoff in den Kupferüberzügen 0,03% beträgt, während in konventionell abgeschiedenen Überzügen Verunreinigungen in der Grössenordnung von 0,07 bis 0,37% enthalten sind.

Die Qualität des erfindungsgemäss abgeschiedenen Metallüberzugs entspricht daher derjenigen, die sonst nur bei elektrolytischer Metallabscheidung erreicht wird. Reinheit und die hierdurch bestimmten Eigenschaften des erfindungsgemäss abgeschiedenen Überzugs, wie mittlere Eigenspannung, mittlere Gitterverzerrung sowie die Kristallitgrösse sind demzufolge den galvanisch abgeschiedenen Überzügen ebenbürtig.

Das erfindungsgemässe Bad ermöglicht daher die Herstellung von Leiterplatten mit haftfesten Schichten, die äusserst duktil und lötfreudig sind und sich durch geringste innere Spannungen auszeichnen, was technologisch einen Durchbruch bedeutet.

Die erfindungsgemäss zu verwertenden Komplexbildner haben ausserdem den besonderen Vorteil, biologisch leicht abbaubar und damit im Gegensatz zu den bekannten Komplexbildnern besonders umweltfreundlich zu sein. So ist zum Beispiel bei dem erfindungsgemäss zu verwendenden Glycerin keine schädigende Wirkung auf Organismen bekannt geworden, so dass es unter weiterer Berücksichtigung seiner Zuordnung als hoch biologisch abbaubar einzustufender Stoff günstige ökologische Eigenschaften entfaltet.

Als Verbindungen des Metalls Kupfer können dessen Sulfate, Nitrate, Chloride, Bromide, Rhodanide, Oxide, Hydroxid-Carbonate, basische Carbonate, Acetate unter anderem verwendet werden, und zwar in Metallkonzentrationen von 10-⁴ bis 2 Mol/Liter, vorzugsweise 10-² bis 1 Mol/ Liter.

Diese Metallverbindungen bilden mit den erfindungsgemäss eingesetzten Komplexbildnern in der Badlösung Komplexverbindungen, welche die gewünschte Wirkung entfalten. Es versteht sich jedoch, dass diese Komplexverbindungen auch für sich in an sich bekannter Weise hergestellt und erst vor ihrer Verwendung der Badlösung zugefügt werden können.

Beispielsweise lässt sich die erfindungsgemäss eingesetzte Komplexverbindung Schiffsches Kaliumkupri-Biuret durch Zugabe von 1 Mol Kupferacetat zu einer wässrigen Lösung von 1 Mol Biuret und 4 Mol Kaliumhydroxid durch Fällen mit2%iger alkoholischer Kaliumhydroxidlösung herstellen.

Es hat sich als besonders vorteilhaft erwiesen, wenn das molare Verhältnis von Kupfer zu Komplexbildner mindestens 1:0,8, vorzugsweise von 1:1 bis 1:6, beträgt.

Die Stabilität der aus diesen Komplexbildnern gebildeten Metallkomplexe ist ausserordentlich gross, kann jedoch bei Veränderung des pH-Wertes durch Ansäuern gewünschtenfalls sofort beeinflusst werden, wodurch es zur vollständigen Fällung des Metallhydroxids kommt, das dann dem Arbeitsprozess wieder zurückgeführt werden kann.

Der pH-Wert des erfindungsgemässen Bades soll grösser als 10, vorzugsweise von 12 bis 14, betragen, und wird durch Zusatz üblicher pHregulierender Stoffe oder Stoffgemische auf dem gewünschten Wert gehalten.

Als Reduktionsmittel eignen sich insbesondere Formaldehyd, Natriumborhydrid, Dimethylaminoboran, Diäthylaminoboran, Hydrazin, Glycerinaldehyd, Dihydroxyaceton sowie andere übliche Reduktionsmittel mit Ausnahme von Natrium hypophosphit.

Das Bad wird bei Temperaturen von 5°C bis zum Siedepunkt, vorzugsweise von 20° bis 80°C, betrieben.

Sofern gewünscht, kann das Bad zusätzlich an sich bekannte Stabilisatoren auf Basis von Polyaminen, N-haltige Verbindungen, Umsetzungsprodukten von N-haltigen Verbindungen mit Epihalohydrinen, Schwefel- oder Selenverbindungen mit der Oxydationsstufe minus eins oder minus zwei, Quecksilber-Verbindungen oder Bleiverbindungen enthalten, um eine ausreichende Lebensdauer des Bades zu gewährleisten.

Als Netzmittel eignen sich alle für diesen Zweck bekannten Produkte.

Die Grundzusammensetzung des erfindungsgemässen Bades ist wie folgt: Metallverbindungen

Das erfindungsgemässe Bad eignet sich für die Voll- und Partiellmetallisierung von Leitern und Nichtleitern nach entsprechender üblicher Vorbehandlung, wie Entfetten, Beizen, Reinigen, Konditionieren, Aktivieren und Reduzieren. Ein bevorzugtes Anwendungsgebiet ist die Herstellung von gedruckten Schaltungen.

Die folgenden Beispiele dienen zur Erläuterung der Erfindung.

### Beispiel 1

Die in diesem Bad durchkontaktierten Leiter waren, nach der Durchlichtmethode beurteilt, einwandfrei. Die Abscheidungsgeschwindigkeit betrug ca. 2 pm/h, so dass eine Behandlungszeit von 15-20 Minuten vollkommen ausreichend ist. Nach Absenkung des pH-Wertes, mit einer Säure, auf pH 7-10, fiel praktisch das gesamte Kupfer als Kupferhydroxid aus. Nach der Filtration kann es direkt im Bad wieder gelöst werden.

### Beispiel 2

Dieses Bad scheidet mit einer Geschwindigkeit von ca. 5 pm/h duktile Kupferüberzüge ab, die besonders für die Semi- oder Additivtechnik geeignet sind.

## Patentansprüche

1. Wässriges alkalisches Bad zur haftfesten chemischen Abscheidung von Kupfer mit erhöhter Reinheit bezüglich der Summe an Verunreinigungen an Kohlenstoff, Wasserstoff und Stickstoff auf Leiterplatten, enthaltend Verbindungen dieses Metalls, Reduktionsmittel mit Ausnahme von Natriumhypophosphit, pH-Wert regulierende Stoffe zur Einstellung eines pH-Wertes grösser als 10 und Komplexbildner, dadurch gekennzeichnet, dass es als Komplexbildner Glycerin und/oder Biuret enthält.

2. Wässriges alkalisches Bad gemäss Anspruch 1, dadurch gekennzeichnet, dass es die Komplexbildner in Konzentrationen von 10-⁴ bis 10 Mol/ Liter, vorzugsweise von 10-² bis 1 Mol/Liter, enthält.

3. Wässriges alkalisches Bad gemäss Anspruch 1, dadurch gekennzeichnet, dass das molare Verhältnis von Kupfer zu Komplexbildner mindestens 1:0,8, vorzugsweise 1:1 bis 1:6, beträgt.

4. Wässriges alkalisches Bad gemäss Anspruch 1, gekennzeichnet durch einen zusätzlichen Gehalt an einem Netzmittel.

5. Verfahren zur haftfesten chemischen Abscheidung von Kupfer mit erhöhter Reinheit bezüglich der Summe an Verunreinigungen an Kohlenstoff, Wasserstoff und Stickstoff auf Leiterplatten, dadurch gekennzeichnet, dass das Metall aus einem Bad gemäss den Ansprüchen 1 bis 4 bei Temperaturen von 5°C bis zum Siedepunkt, vorzugsweise von 20 bis 80°C, abgeschieden wird.

## Claims

1. Aqueous alkaline bath for adhesive chemical deposition of copper on printed circuit boards, said bath presenting increased purity as regards the sum of carbon, hydrogen and nitrogen contaminants and containing compounds of said metal as well as reduction agents, with the exception of sodium hypophosphite, pH-regulating substances for setting the pH at a value greater than 10, and complexing agents, characterized in that the bath contains glycerin and/or biuret as the complexing agents.

2. Aqueous alkaline bath in accordance with Claim 1, characterized in that the complexing agents are contained in concentrations of 10-⁴ to 10 mols/litre, preferably 10-² to 1 mol/litre.

3. Aqueous alkaline bath in accordance with Claim 1, characterized in that the molar ratio of copper to complexing agent amounts to at least 1:0,8, preferably to 1:1 to 1:6.

4. Aqueous alkaline bath in accordance with Claim 1, characterized in that it further contains a wetting agent.

5. Method for adhesive deposition of copper of increased purity as regards the sum of carbon, hydrogen and nitrogen contaminants on printed circuit boards, characterized in that the metal is deposited from a bath in accordance with Claims 1 to 4 at temperatures between 5 °C and the boiling point, preferably between 20 and 80 °C.

## Revendications

1. Bain alcalin aqueux destiné à la déposition chimique adhérente de cuivre à pureté élevée concernant la somme des impuretés en carbone, hydrogène et azote, sur des plaquettes de circuits imprimés, et comprenant des composés de ce métal, des agents de réduction à l'exception d'hypophosphite de sodium, des substances régulatrices de la valeur pH pour ajuster une valeur pH supérieure à 10, ainsi que des agents complexants, ledit bain étant caractérisé en ce qu'il contient de la glycérine et/ou du biuret comme agent complexant.

2. Bain alcalin aqueux selon revendication 1, ledit bain étant caractérisé en ce qu'il contient les agents complexants à des concentrations de 10-⁴ à 10 moles/litre, et de préférence entre 10-² et 1 Mole/litre.

3. Bain alcalin aqueux selon revendication 1, ledit bain étant caractérisé par un rapport molaire du cuivre aux agents complexants de 1:0,8 minimum, et de préférence entre 1:1 1 et 1:6.

4. Bain alcalin aqueux selon revendication 1, ledit bain étant caractérisé par une teneur supplémentaire en agent mouillant.

5. Procédé pour la déposition chimique adhérente de cuivre à pureté élevée concernant la somme des impuretés en carbone, hydrogène et azote, sur des plaquettes de circuits imprimés, ledit procédé étant caractérisé en ce que le métal est déposé à partir d'un bain selon les revendications 1 à 4 à des températures comprises entre 5°C et le point d'ébullition, et de préférence entre 20 et 80 °C.
